# EUROPÄISCHE PATENTSCHRIFT

(11) **EP 2 665 842 B1**
(45) Veröffentlichungstag und Bekanntmachung des Hinweises auf die Patenterteilung: **17.12.2014**
(21) Anmeldenummer: 12708697.3
(22) Anmeldetag: 13.01.2012
(51) Int. Cl.: C22F 1/047, B21B 1/22, B44D 5/10, C22C 21/06, E04F 13/08, E04F 13/12, C25D 11/04

(54) **AUSSENFASSADENBLECH AUS ALUMINIUM MIT HOHER OBERFLÄCHENRAUIGKEIT**
EXTERIOR WALL METAL SHEET MADE OF ALUMINIUM HAVING A HIGH SURFACE ROUGHNESS
TÔLE EN ALUMINIUM DE GRANDE RUGOSITÉ DE SURFACE POUR FAÇADES EXTÉRIEURES

(30) Priorität: 17.01.2011 EP 11151177
(43) Veröffentlichungstag der Anmeldung: 27.11.2013
(73) Patentinhaber: Hydro Aluminium Rolled Products GmbH, 41515 Grevenbroich (DE)
(72) Erfinder: MEYER, Rolf, 21244 Buchholz (DE); WEIHBERGER, Timo, 21147 Hamburg (DE); JAHNKE, Martin, 21629 Neu Wulmstorf (DE); RÖSNER-KUHN, Michael, 21339 Lüneburg (DE); HAMPEL, Ulrich, 41516 Grevenbroich (DE); SIEMEN, Andreas, 41363 Jüchen (DE); SCHENKEL, Wilhelm, 41515 Grevenbroich (DE); EBERHARD, Sandra, 41363 Jüchen (DE); DENKMANN, Volker, 47906 Kempen (DE)
(74) Vertreter: Cohausz & Florack
(86) Internationale Anmeldenummer: PCT/EP2012/050516
(87) Internationale Veröffentlichungsnummer: WO 2012/098060

(56) Entgegenhaltungen:
- EP-A1- 0 015 279
- EP-A2- 1 166 905
- JP-A- 4 041 003
- US-A- 4 715 901
- A. & D. Prevost INc.: "Système de panneau sur mur aveugle, série 4400", , XP002674011, Gefunden im Internet: URL:http://www.adprevost.ca/pdf/cataloguep df/mur4400.pdf [gefunden am 2012-04-17]

## Beschreibung

Die Erfindung betrifft ein Fassadenblech oder -band aus Aluminium oder einer Aluminiumlegierung vom Typ AA 5005 mit einer Dicke von mehr als 2 mm bis 4 mm und ein Verfahren zu dessen Herstellung.

Außenfassaden von Gebäuden werden häufig mit gebürsteten Stahlblechen verkleidet, welche aufgrund ihrer rauen Oberfläche eine besondere Optik aufweisen. Problematisch bei der Verwendung von Stahlblechen ist jedoch, dass diese ein hohes Gewicht aufweisen und insofern einen erhöhten Aufwand bezüglich der Befestigungskonstruktion sowie insgesamt höhere Festigkeitsanforderungen an die Fassade, an welcher diese befestigt werden, stellen. Ferner korrodieren Stahlbleche, so dass kostspielige Edelstähle verwendet werden müssen. Im Bereich der Möbelherstellung, für Innenraumdeckenpaneele oder auch im Küchenbereich ist die Verwendung von anodisierten und eloxierten Aluminiumblechen bekannt, welche aufgrund der Schliffstruktur der Walzen eine sogenannte "Butler-Finish"-Struktur aufweisen. Die für Möbel, Deckenpaneele, im Küchenbereich, für den Stand- und Messebau sowie für Türen und Fensterzubehör verwendeten Bleche weisen üblicherweise eine Dicke von bis zu 1,5 mm oder deutlich weniger auf und werden mit einer maximal 10 µm dicken Eloxierschicht auf der sichtbaren Seite ausgeliefert. Eine Verwendung dieser Aluminiumlegierungsbleche für Fassaden war aufgrund der geringen Dicken bisher nicht möglich. Zudem war der Einsatz von Aluminium oder Aluminiumlegierungen im Bereich der Außenfassaden problematisch, da hier insbesondere Probleme mit einer gleichbleibenden Oberflächenoptik unter Witterungseinflüssen beobachtet wurden.

Aus der US 4,715,901 sind architektonische Bleche zur Verkleidung von Gebäuden bekannt, die aus einem Aluminium bzw. einer Aluminiumlegierung vom Typ 5XXX, insbesondere vom Typ 5005, bestehen und eine Dicke von 0,02 bis 0,25 Zoll auf (0,5 bis 6 mm) aufweisen.

Schließlich sind aus der JP 4-041003 Aluminiumbleche zur Verkleidung von Gebäuden bekannt, die am Ende ihrer Herstellung mit Rollen derart bearbeitet werden, dass eine Oberflächenrauheit von 0,3 bis 1,6 µm entsteht.

Der vorliegenden Erfindung liegt insofern die Aufgabe zugrunde, eine Alternative zu den bisher verwendeten Stahlblechen im Bereich der Außenfassaden von Gebäuden vorzuschlagen.

Die aufgezeigte Aufgabe wird nach der Lehre der vorliegenden Erfindung durch ein Fassadenblech oder -band aus Aluminium oder einer Aluminiumlegierung vom Typ AA 5005 dadurch gelöst, dass das Fassadenblech eine mittlere Rauheit Rₐ von 1,2 µm bis 1,7 µm aufweist, wobei die mittlere Rautiefe R_{z} von 7 µm bis 12 µm gemessen nach DIN EN ISO 4287 beträgt.

Die genannten Rautiefewerte gewährleisten eine ansprechende Optik, welche ähnlich der von Stahlblechen entspricht. Darüber hinaus gewährleisten Blech- bzw. Banddicken von mehr als 2 mm und maximal 4 mm eine ausreichende Festigkeit des Fassadenblechs bzw. -bandes beispielsweise gegenüber Windeinflüssen, wobei vorzugsweise Blech- bzw. Banddicken von 2,5 mm bis 4 mm verwendet werden. Andererseits gewährleistet auch ein Fassadenblech oder -band mit der maximalen Dicke von 4 mm einen erheblichen Gewichtsvorteil gegenüber Stahlblechen mit ähnlicher Festigkeit, so dass auf aufwändige Befestigungskonstruktionen an der Fassade verzichtet werden kann.

Gemäß einer ersten Ausgestaltung des Fassadenblechs oder - bands beträgt die Strichlänge, d.h. die Länge der auf dem Blech oder Band eingedrückten Walzenstrukturen, vorzugsweise 6 mm bis 15 mm, bevorzugt 8 mm bis 12 mm, besonders bevorzugt 10 mm. Durch die ausgewählten Parameter erhält die Oberfläche des Aluminiumlegierungsbandes oder -blechs eine einem gebürsteten Stahl nahezu identische Oberflächenoptik.

Gemäß einer weiteren Ausführungsform des Fassadenblechs weist das Fassadenblech eine Eloxalschicht mit einer Dicke von 15 µm bis 30 µm, vorzugsweise 18 µm bis 22 µm oder 20 µm bis 25 µm auf. Es hat sich gezeigt, dass die bisher angewendeten Eloxalschichten von 10 µm Dicke nicht ausreichen, um im Anwendungsbereich der Außenfassaden ausreichenden Korrosionsschutz und eine dauerhaft ansprechende Optik zu gewährleisten. Werden Fassadenbleche mit einer Eloxalschicht mit einer Dicke von 18 bis 22 µm verwendet, kann ein in Bezug auf die Herstellkosten optimiertes Fassadenblech oder -band bereitgestellt werden, wobei gleichzeitig Oberflächenoptik an Außenfassaden gleichbleibend ist. Vorteilhaft ist auch eine Eloxalschichtdicke von mehr als 20 µm bis 25 µm, denn diese gewährleisten bei geringem Mehraufwand in der Produktion einen weiter verbesserten Korrosionsschutz und damit eine verbesserte Langlebigkeit der Fassadenbleche insbesondere auch bei hoher Luftverschmutzung. Eloxalschichten mit mehr als 30 µm Dicke zeigen dagegen wieder einen geringeren Schutz. Die Fasssadenbleche bzw. -bänder sind dann ideal für eine Außenfassade geeignet.

Schließlich kann das Fassadenblech während der Eloxierung zusätzlich eingefärbt werden, so dass auch farbige Optiken bereitgestellt werden können.

Bevorzugt besteht das Fassadenblech oder -band aus einer Aluminiumlegierung vom Typ AA 5005 mit maximal 0,30 Gew.-% Si, maximal 0,7 Gew.-% Fe, maximal 0,20 Gew.-% Cu, maximal 0,20 Gew.-% Mn, 0,50 Gew.-% bis 1,1 Gew.-% Mg, maximal 0,10 Gew.-% Cr, maximal 0,25 Gew.-% Zn sowie unvermeidbare Verunreinigungen maximal 0,05 Gew.-% einzeln und in Summe maximal 0,15 Gew.-%. Diese Aluminiumlegierung stellt bei guter Korrosionsbeständigkeit eine ausreichende Festigkeit zur Verfügung und kann auf einfach Weise zu einem Fassadenblech oder -band verarbeitet werden.

Gemäß einer zweiten Lehre der vorliegenden Erfindung wird die Aufgabe durch ein Verfahren gelöst, welches die folgenden Verfahrensschritte umfasst:
- ein Walzbarren aus Aluminium oder einer Aluminiumlegierung vom Typ AA 5005 wird gegossen,
- der Walzbarren wird skalpiert, warm- und anschließend kaltgewalzt, wobei im letzten Kaltwalzstich der Abwalzgrad 15 % bis 30 % beträgt und die Arbeitswalzen eine Oberflächenstruktur aufweisen, welche eine mittlere Rauigkeit Rₐ von 1,2 µm bis 1,7 µm mit einer Rautiefe R_{z} von 7 bis 12 µm auf der Bandoberfläche erzeugen.

Es hat sich gezeigt, dass insbesondere die Herstellung des Bandes oder Blechs durch Gießen eines Walzbarrens und Warmwalzen des Walzbarrens und anschließendes Kaltwalzen des Warmbandes eine homogene Oberflächenrauigkeit am fertig gestellten Fassadenblech bzw. Fassadenband erreicht werden kann. Wie bereits zuvor ausgeführt, weist das aus einem entsprechenden Band hergestellte Fassadenblech nicht nur ausreichende Festigkeiten und ein leichteres Gewicht als ein Stahlblech auf, sondern zudem auch eine sehr ähnliche Oberflächenoptik. Zudem gewährleistet eine sehr gute Übertragung der Oberflächenstruktur der Arbeitswalzen auf das Aluminiumlegierungsband im letzten Kaltwalzstich ein Abwalzgrad von vorzugsweise 20 % im letzten Kaltwalzstich.

Weist die auf dem Band erzeugte Oberflächenstruktur eine Strichlänge von 6 bis 15 mm, bevorzugt 8 bis 12 mm und besonders bevorzugt 10 mm kann eine dem gebürsteten Stahl sehr ähnliche Oberfläche im Band erzeugt werden.

Gemäß einer weiteren Variante des Verfahrens wird im letzten Kaltwalzstich nur eine Arbeitswalze verwendet, welche eine Oberflächenstruktur aufweist, die eine mittlere Rauigkeit Rₐ von 1,2 µm bis 1,7 µm bei einer mittleren Rautiefe R_{z} von 7 µm bis 12 µm auf der Bandoberfläche erzeugt. In diesem Fall kann deutlich zwischen der inneren Seite und der nach außen weisenden, die Fassade bildenden Seite des Fassadenblechs unterschieden werden.

Das so hergestellte Aluminiumband wird bevorzugt umgeformt und anschließend erst, d.h. in umgeformtem Zustand eloxiert, um die Eloxalschicht beim Umformen nicht zu beschädigen.

Wie bereits zuvor ausgeführt, wird das umgeformte Fassadenblech mit einer Eloxierschichtdicke von 15 bis 30 µm, bevorzugt 18 bis 22 µm oder 20 µm bis 25 µm eloxiert, um den spezifischen Anforderungen der Umgebung der Fassadenbleche zu genügen.

Im Weiteren soll die Erfindung anhand von Ausführungsbeispielen in Verbindung mit der Zeichnung dargelegt werden. Die Zeichnung zeigt in
- Fig. 1: eine schematische Ansicht einer Außenfassade eines Gebäudes,
- Fig. 2: eine Schnittansicht eines Ausführungsbeispiels eines Fassadenblechs und
- Fig. 3a) b): eine schematische perspektivische Ansicht auf die Arbeitswalzen von zwei verschiedenen Kaltwalzgerüsten zur Erzeugung der Oberflächenstruktur des Fassadenblechs.

Fig. 1 zeigt in einer stark schematischen perspektivischen Ansicht eine Außenfassade 1 eines Gebäudes, welche mit erfindungsgemäßen Fassadenblechen 2 verkleidet ist. Die Fassadenbleche bestehen aus einer Aluminiumlegierung vom Typ AA 5005 und weisen eine Dicke von mehr als 2 mm bis maximal 4 mm, bevorzugt 2,5 bis 4 mm Dicke auf.

Aufgrund der Blechdicke und des daraus resultierenden geringen Gewichts können die erfindungsgemäßen Aluminiumbleche auf einfache Weise an einer Fassade befestigt werden und bieten darüber hinaus eine ausreichende Festigkeit, beispielsweise gegenüber durch Windlast hervorgerufenen Kräften.

Die Oberfläche der Fassadenbleche 2 ist mit dem erfindungsgemäßen Verfahren hergestellt worden und hat eine einer gebürsteten Stahloberfläche sehr ähnliche Oberflächenoptik. Die Oberfläche des Fassadenblechs hat eine mittlere Rauheit Rₐ von 1,2 µm bis 1,7 µm, wobei die Rautiefe R_{z} von 7 µm bis 12 µm gemessen nach DIN EN ISO 4287 beträgt.

Zudem beträgt die Strichlänge der Rauheitsstruktur 8 mm bis 12 mm, bevorzugt beträgt die Strichlänge 10 mm. Dennoch ist das Fassadenblech 2 deutlich leichter als ein gebürstetes Stahlblech. Das in Figur 2 in einer Schnittansicht dargestellte Fassadenblech 2 weist eine Eloxalschicht vom 15 µm bis 30 µm, bevorzugt 18 µm bis 22 µm auf. Diese Eloxalschicht gewährleistet, dass das Aluminiumlegierungsblech korrosionsbeständig ist und gleichzeitig eine individuelle Farbe aufweisen kann. Ein verbesserter Korrosionsschutz kann durch eine vorzugsweise 20 µm bis 25 µm dicke Eloxalschicht erreicht werden.

Ein Lackieren dieses Fassadenblechs ist nicht notwendig, da es extrem korrosionsbeständig ist. Zudem kann es während des Eloxierens eingefärbt werden, wobei die Farbe in die in der Eloxalschicht verbliebenen Poren eindringt und dort verbleibt. Das erfindungsgemäße Fassadenblech 2 ist darüber hinaus deutlich leichter als ein in Stahl ausgeführtes, gebürstetes Fassadenblech.

Da ein Umformprozess die Eloxalschicht eventuell beschädigen kann, wird die Eloxalschicht bevorzugt nach dem Umformen des Blechs oder bzw. Bandes aufgebracht.

Die Figuren 3a) und 3b) zeigen in einer schematischen, perspektivischen Darstellung die Arbeitswalzen 3, 3', 4, 4' des Kaltwalzgerüsts des letzten Kaltwalzstiches, welche die Oberflächenstruktur in das Aluminiumlegierungsband 5, 5' einbringen und es auf eine Enddicke von mehr als 2 mm bis 4 mm, bevorzugt auf 2,5 mm bis 4 mm kaltwalzen. Im Unterschied zu den Arbeitswalzen 3, 4 in Fig. 3a) weist in Fig. 3b) nur eine Arbeitswalze 3'die notwendige Oberflächenstruktur für das Fassadenblech auf. Das so hergestellte Blech hat daher eine klar erkennbare, mit der Oberflächenstruktur versehene Vorzugsseite für die Fassade. Eine prozesssichere Einprägung der Oberflächenstruktur in das Band wird durch einen Abwalzgrad von 15% bis 30%, vorzugsweise 20 % im letzten Kaltwalzstich erreicht.

## Patentansprüche

1. Fassadenblech oder -band bestehend aus Aluminium oder einer Aluminiumlegierung vom Typ AA 5005, wobei das Fassadenblech eine Dicke von mehr als 2 mm bis maximal 4 mm aufweist und die Oberfläche des Fassadenblechs eine mittlere Rauheit Rₐ von 1,2 µm bis 1,7 µm hat und die Rautiefe R_{z} von 7 µm bis 12 µm gemessen nach DIN EN ISO 4287 beträgt.

2. Fassadenblech oder -band nach Anspruch 1,
**dadurch gekennzeichnet, dass** die Strichlänge der Rauheitsstruktur 6 mm bis 15 mm beträgt.

3. Fassadenblech oder -band nach Anspruch 1 oder 2,
**dadurch gekennzeichnet, dass** das Aluminiumband oder -blech eine Eloxalschicht mit einer Dicke von 15 µm bis 30 µm, bevorzugt eine Dicke von 18 µm bis 22 µm oder 20 µm bis 25 µm aufweist.

4. Verfahren zur Herstellung eines Fassadenblechs oder -band nach einem der Ansprüche 1 bis 3,
**dadurch gekennzeichnet, dass**
- ein Walzbarren aus Aluminium oder einer Aluminiumlegierung vom Typ AA 5005 gegossen wird,
- der skalpierte Walzbarren warm- und anschließend auf eine Enddicke von mehr als 2 mm bis 4 mm kaltgewalzt wird, wobei im letzten Kaltwalzstich der Abwalzgrad 15% bis 30%, vorzugsweise 20% beträgt und die Arbeitswalzen des letzten Kaltwalzstichs eine Oberflächenstruktur aufweisen, welche eine mittlere Rauigkeit Rₐ von 1,2 µm bis 1,7 µm bei einer mittleren Rautiefe R_{z} von 7 µm bis 12 µm auf der Bandoberfläche erzeugen.

5. Verfahren nach Anspruch 4,
**dadurch gekennzeichnet, dass** die Strichlänge der auf dem kaltgewalzten Band erzeugten Rauheitsstruktur 6 mm bis 15 mm beträgt.

6. Verfahren nach Anspruch 4 oder 5,
**dadurch gekennzeichnet, dass** nur eine Arbeitswalze eine Oberflächenstruktur aufweist, welche eine mittlere Rauigkeit Rₐ von 1,2 µm bis 1,7 µm bei einer mittleren Rautiefe R_{z} von 7 µm bis 12 µm auf der Bandoberfläche erzeugt.

7. Verfahren nach einem der Ansprüche 4 bis 6,
**dadurch gekennzeichnet, dass** aus dem kaltgewalzten Aluminiumlegierungsband Bleche zugeschnitten werden, welche zum Fassadenblech umgeformt und nach der Umformung eloxiert werden.

8. Verfahren nach einem der Ansprüche 4 bis 7,
**dadurch gekennzeichnet, dass** das umgeformte Fassendblech mit einer Eloxierschichtdicke von 15 µm bis 30 µm, bevorzugt 18 µm bis 22µm oder 20 µm bis 25 µm eloxiert wird.

## Claims

1. Facade plate or strip consisting of aluminium or an aluminium alloy of the type AA 5005, wherein the facade plate has a thickness of from more than 2 mm to at most 4 mm and the surface of the facade plate has an average roughness Rₐ of from 1.2 µm to 1.7 µm with a roughness depth R_{z} of from 7 µm to 12 µm measured according to DIN EN ISO 4287.

2. Facade plate or strip according to Claim 1, **characterised in that** the line length of the roughness structure is from 6 mm to 15 mm.

3. Facade plate or strip according to Claim 1 or 2, **characterised in that** the aluminium strip or plate comprises an anodised layer having a thickness of from 15 µm to 30 µm, preferably a thickness of from 18 µm to 22 µm or from 20 µm to 25 µm.

4. Method for producing a facade plate or strip according to any one of Claims 1 to 3, **characterised in that**
- a rolling ingot of aluminium or of an aluminium alloy of the type AA 5005 is cast,
- the scalped rolling ingot is hot-rolled and subsequently cold-rolled to a final thickness of from more than 2 mm to 4 mm, the degree of rolling reduction in the last cold-rolling pass being from 15% to 30%, preferably 20 % and the working rolls of the last cold-rolling pass having a surface structure which generate an average roughness Rₐ of from 1.2 µm to 1.7 µm with a roughness depth R_{z} of from 7 µm to 12 µm on the strip surface.

5. Method according to Claim 4, **characterised in that** the line length of the roughness structure generated on the cold-rolled strip is from 6 mm to 15 mm.

6. Method according to Claim 4 or 5, **characterised in that** only one working roll has a surface structure which generates an average roughness Rₐ of from 1.2 µm to 1.7 µm with an average roughness depth R_{z} of from 7 µm to 12 µm on the strip surface.

7. Method according to any one of Claims 4 to 6, **characterised in that** plates are cut from the cold-rolled aluminium alloy strip, shaped into facade plates and anodised after the shaping.

8. Method according to any one of Claims 4 to 7, **characterised in that** the shaped facade plate is anodised with an anodised layer thickness of from 15 µm to 30 µm, preferably from 18 µm to 22 µm or from 20 µm to 25 µm.

## Revendications

1. Tôle ou bande pour façades, constituée d'aluminium ou d'un alliage d'aluminium de type AA 5005, l'épaisseur de la tôle pour façades étant supérieure à 2 mm et inférieure ou égale à 4 mm, et la surface de la tôle pour façades ayant une rugosité moyenne Rₐ comprise entre 1,2 µm et 1,7 µm, et la hauteur de rugosité R_{z} étant comprise entre 7 µm et 12 µm, mesurée selon la DIN EN ISO 4287.

2. Tôle ou bande pour façades selon la revendication 1, **caractérisée en ce que** la longueur des stries du profil de rugosité est comprise entre 6 mm et 15 mm.

3. Tôle ou bande pour façades selon la revendication 1 ou 2, **caractérisée en ce que** la bande ou tôle en aluminium comporte une couche d'anodisation dont l'épaisseur est comprise entre 15 µm et 30 µm, préférentiellement une épaisseur de 18 µm à 22 µm ou de 20 µm à 25 µm.

4. Procédé de fabrication d'une tôle ou bande pour façades selon l'une des revendications 1 à 3,
**caractérisé en ce que**
- coulée d'une billette en aluminium ou en un alliage d'aluminium de type AA 5005,
- la billette scalpée est subir un laminage à chaud et puis à froid jusqu'à obtenir une épaisseur finale supérieure à 2 mm et inférieure ou égale à 4 mm, le taux de réduction lors de la dernière passe de laminage à froid étant compris entre 15 % et 30 % et étant de préférence égal à 20 %, et les cylindres de travail de la dernière passe de laminage à froid présentant une structure de surface permettant de pourvoir la surface de bande d'une rugosité moyenne Rₐ comprise entre 1,2 µm et 1,7 µm, avec une hauteur de rugosité R_{z} étant comprise entre 7 µm et 12 µm.

5. Procédé selon la revendication 4, **caractérisé en ce que** la longueur des stries du profil de rugosité, obtenu sur la bande laminée à froid, est comprise entre 6 mm et 15 mm.

6. Procédé selon les revendications 4 ou 5, **caractérisé en ce que** seulement l'un des cylindres de travail présente une structure de surface permettant de pourvoir la surface de bande d'une rugosité moyenne Rₐ comprise entre 1,2 µm et 1,7 µm avec une hauteur de rugosité R_{z} de 7 µm à 12 µm.

7. Procédé selon l'une des revendications 4 à 6, **caractérisé en ce que**, dans la bande en alliage d'aluminium obtenue par laminage à froid, on découpe des tôles lesquelles sont déformées en tôle pour façades et subissent, suite à ladite déformation, une oxydation anodique.

8. Procédé selon l'une des revendications 4 à 7, **caractérisé en ce que** la tôle déformée pour façades subit une oxydation anodique réalisée de manière à obtenir une épaisseur de couche d'anodisation comprise entre 15 µm et 30 µm, préférentiellement entre 18 µm et 22 µm ou entre 20 µm et 25 µm.
